# EUROPÄISCHE PATENTSCHRIFT

(11) **EP 1 227 908 B1**
(45) Veröffentlichungstag und Bekanntmachung des Hinweises auf die Patenterteilung: **29.10.2003**
(21) Anmeldenummer: 00958218.0
(22) Anmeldetag: 04.08.2000
(51) Int. Cl.: B22D 19/00, B22C 9/04

(54) **VERFAHREN ZUR HERSTELLUNG METALLISCHER GITTERNETZSTRUKTUREN**
METHOD FOR PRODUCING METALLIC RETICULAR STRUCTURES
PROCEDE POUR PRODUIRE DES STRUCTURES METALLIQUES QUADRILLEES

(30) Priorität: 20.08.1999 DE 19939155
(43) Veröffentlichungstag der Anmeldung: 07.08.2002
(73) Patentinhaber: M.Pore Gmbh, 01277 Dresden (DE)
(72) Erfinder: GIRLICH, Dieter, D-01309 Dresden (DE); SCHÄDLICH-STUBENRAUCH, Jürgen, NL-6291 CN Vaals (NL)
(74) Vertreter: Kaufmann, Sigfrid, Doz. Dr.-Ing. habil.
(86) Internationale Anmeldenummer: DE0002597
(87) Internationale Veröffentlichungsnummer: WO01014086

(56) Entgegenhaltungen:
- DE-A- 2 730 945
- US-A- 3 616 841
- PATENT ABSTRACTS OF JAPAN vol. 012, no. 257 (M-719), 20. Juli 1988 (1988-07-20) & JP 63 040663 A (MIYAGAWA KASEI KOGYO KK), 22. Februar 1988 (1988-02-22)

## Beschreibung

Die Erfindung betrifft ein Verfahren zur Herstellung von metallischen Gitternetzstrukturen.

Retikuläre Strukturen aus Metall und anderen Materialien besitzen ein breites Anwendungsgebiet. Beispielsweise können diese Strukturen als Bauteile mit niedrigem Gewicht, Akkumulatorenplatten, elektrochemische Anoden und Kathoden, Filter für Fluide, Trennvorrichtungen für fluide Medien, Hitzeschilde und für zahlreiche weitere Anwendungen verwendet werden.

Zur Herstellung derartiger Strukturen sind zahlreiche Verfahren bekannt, wobei jedoch im allgemeinen eine automatisierte Fertigung nur schwer möglich ist. Ursache hierfür ist, daß bei diesem Verfahren die retikulierten Schaum-körper mit Wachsplatten verklebt werden müssen. Es ist nicht oder nur schwer möglich, die Klebestellen automatisiert zu fertigen. Die Klebestellen sind jedoch unverzichtbar, da durch diese einerseits das Ausbrennen des Schaum-Vorkörpers erfolgt und andererseits durch die so entstehenden Verbindungsstellen die Schmelze in die Hohlräume des Schaum-Vorkörpers einfließt.

US-Patent 3.616.841, das als nächstliegender Stand der Technik betrachtet wird, offenbart ein Verfahren zur Herstellung eines unlöslichen Schaummaterials mit einer vorbestimmten retikulierten Struktur. Dieses Verfahren umfaßt die Herstellung eines selbsttragenden retikulierten Polyurethanschaums; die Herstellung einer feuerfesten Masse, indem die Hohlräume des Polyurethanschaums mit einer wässerigen Gipssuspension gefüllt werden und diese Sus pension abbindet; das Erhitzen der feuerfesten Masse auf eine Temperatur von etwa 120 °C (250 °F) über einen Zeitraum von zwei Stunden; das Erzeugen von Hohlräumen in der feuerfesten Formmasse, indem die Temperatur der feuerfesten Formmasse auf 535 bis 815 °C (1000 bis 1500 °F) erhöht wird, um den gesamten Schaum zu verflüchtigen; das Einbringen einer geschmolzenen Substanz, die aus Metallen, Metallegierungen, Keramiken oder Cermet besteht, in die feuerfeste Formasse, wobei die Menge der Substanz ausreicht, um die Hohlräume zu füllen, die zuvor von der retikulierten Struktur eingenommen wurden; und das Verfestigen der geschmolzenen Substanz, in dem die Temperatur so verringert wird, daß sie unter dem Schmelzpunkt der Substanz liegt; und das Auswaschen des Materials, das die feuerfeste Formmasse bildet. Dieses Verfahren weist mehrere Nachteile auf.

Das Schmelzen der Substanz, die in die feuerfeste Formmasse eingebracht wird, erfordert insbesondere bei hochschmelzenden Metallen einen großen apparativen Aufwand oder ist technologisch gar nicht zu realisieren. Die Struktur des Schaumes wird durch die Anbindung der Schäume an die Wachsplatten bestimmt. Die Schaumstruktur bestimmt die technischen Parameter des Endproduktes, so daß die statistische Schwankungsbreite möglichst gering sein muß, um das Erreichen der technischen Parameter des Endproduktes zu gewährleisten. Überdies ist es notwendig, um die verzweigten Hohlräume der feuerfesten Formmasse mit einem geschmolzenen Metall zu füllen, die Formmasse auf Temperaturen zu erwärmen, die über der Schmelztemperatur der verwendeten Substanz liegen. Das führt dazu, daß das Metall nur sehr langsam erstarrt, wodurch das erstarrte Metall eine grobkörnige Gefügestruktur erhält, die eine geringere Festigkeit bedingt.

Zur Lösung dieses Problems schlägt US 3.616.841 verschiedene Kühlmethoden wie beispielsweise Besprühen mit Wasser oder Luft vor. Der Kühleffekt wird jedoch erheblich abgeschwächt, da die Formmasse den Wärmefluß behindert. Auch die Herstellung massiver Metallbereiche gemeinsam mit der Gitternetzstruktur ist mit dem Problem der sehr langsam erfolgenden Abkühlung verbunden. Die angegebenen Verfahrensschritte lassen eine gelenkte Erstarrung des Metalls, um eine lunkerfreie und feinkörnige Gefügestruktur zu erhalten, kaum bzw. nicht zu. Überdies führt die langsam verlaufende Erstarrung des Metalls zu langen Prozeßzeiten, die einer automatisierten Fertigung ebenfalls entgegenstehen.

Es ist daher Ziel der vorliegenden Erfindung, die Herstellung von Gittemetzstrukturen so zu vereinfachen, daß eine automatisierte Fertigung derartiger Strukturen möglich ist. Dabei steht die Aufgabe, ein Verfahren zu finden, das die Herstellung von Gittemetzstrukturen mit großen Abmessungen in großen Stückzahlen erlaubt.

Erfindungsgemäß wird dies durch ein Verfahren erreicht, das folgende Schritte umfaßt:
(1) Einsetzen einer retikulierten Schaum-Vorstruktur in einen ersten, aufklappbaren Behälter;
(2) Infiltrieren der Schaum-Vorstruktur mit einem feuerfesten Material;
(3) Verfestigen des feuerfesten Materials;
(4) Entnahme des verfestigten feuerfesten Materials mit der Schaum-Vorstruktur aus dem ersten, aufklappbaren Behälter;
(5) Entfernen der Schaum-Vorstruktur aus dem feuerfesten Material;
(6) Einsetzen des resultierenden, vorgewärmten Körpers in einen zweiten, hitzebeständigen Behälter;
(7) Infiltrieren des Körpers mit einer Metallschmelze;
(8) Entnahme des resultierenden Körpers nach dem Erstarren der Metallschmelze aus dem zweiten hitzebeständigen Behälter und Entfernen des feuerfesten Materials.

Vorteilhafte Merkmale des erfindungsgemäßen Verfahrens finden sich in den abhängigen Ansprüchen.

Zusätzlich kann sich an Schritt (1) die Modifizierung der Oberfläche der Schaum-Vorstruktur anschließen. Vorzugsweise erfolgt dies durch Aufrauhen oder Strukturieren der Oberfläche der Schaum-Vorstruktur. Das Einfüllen der Metallschmelze in den hitzebeständigen Behälter (Schritt (7)) kann mittels Druckunterstützung oder Vakuumunterstützung erfolgen. Im Anschluß an Schritt (8) kann die erhaltene Gitternetzstruktur gereinigt und gegebenenfalls modifiziert werden, in dem die Gitternetzstruktur beispielsweise beschichtet wird.

Das erfindungsgemäße Verfahren bietet mehrere Vorteile. Eine Verklebung der Schaum-Vorstruktur mit dem Eingußsystem und dem Eingußtrichter ist nicht mehr nötig. Dadurch wird der Material- und Zeitverbrauch bei der-Herstellung der Gußform deutlich gesenkt. Des weiteren entfällt die Fehlerquelle, die mit dem unkontrollierbaren Klebevorgang verbunden ist, da große Bereiche der Schaum-Vorstruktur keine Anbindung zum Eingußsystem haben. Es wird nur die Menge an feuerfesten Material benötigt, die erforderlich ist, um die Gitternetzstruktur herzustellen. Die Schaum-Vorstruktur ragt nach der Entnahme aus dem Formbehälter aus der feuerfesten Formmasse heraus. Hierdurch läßt sich leicht kontrollieren, ob nach dem Verflüchtigen des Schaum-Vorkörpers alle Stege und Zellen eine hinreichend gute Anbindung nach außen haben, um einen vollständigen Abguß zu gewährleisten. Überdies bietet die Zugänglichkeit der Schaum-Vorstrukur von allen Seiten den Vorteil, daß die feuerfeste Form verzögerungsfrei aufgeheizt werden kann und daß der freie Zugang zu den Stegen und Zellen der Schaum-Vorstruktur eine beschleunigte Verflüchtigung der Schaum-Vorstruktur ermöglicht. Nach der Verflüchtigung kann ebenfalls sehr leicht kontrolliert werden, ob genügend Stege den Zugang der Metallschmelze zu der inneren Struktur, der "Negativform", aufrechterhalten. Da das feuerfeste Material vorgewärmt ist, bevor es in den feuerfesten Behälter eingelegt wird, erstarrt die Metallschmelze von außen, das heißt von der kälter gehaltenen Behälterwand, nach innen. Durch eine gezielte Temperaturführung des Behälters und des feuerfesten Materials kann eine lunkerfreie Erstarrung der Metallschmelze ermöglicht werden.

Der feuerfeste Behälter weist mindestens eine Öffnung zum Eingießen der Metallschmelze in das feuerfeste Material auf. Vorzugsweise ist der Innenraum des Behälters größer als das feuerfeste, vorgewärmte Material. Zwischen der Behälterwand und dem Körper aus feuerfestem Material entsteht auf diese Weise ein frei wählbarer Zwischenraum, so daß eine beliebig geformte, massive Wandung an die Gitternetzstruktur angegossen werden kann. Diese Wandung steht in direktem Kontakt mit der Behälterwand, so daß die Erstarrungswärme aus dem Gießmetall direkt in die Behälterwand abgeführt werden kann und ein feinkörniges Gußgefüge entsteht. Überdies entsteht eine optimale Anbindung der Stege der Gitternetzstruktur an die massive Wandung.

Die durch das erfindungsgemäße Verfahren unter Verwendung des feuerfesten Behälters erhaltenen Gitternetzstrukturen können in Gußteile integriert werden, die mit verschiedenen Gießverfahren wie beispielsweise Druckguß, Kokillenguß, Schleuderguß, Niederdruckguß oder Gegendruckguß hergestellt werden können. Auch die Gitternetzstrukturen selbst können mittels dieser Verfahren gegossen werden.

Das Verfahren ermöglicht die Herstellung von Gitternetzstrukturen unterschiedlichster Feinheit bezüglich der Stegstärken und Zellgrößen. Auch Kombinationen unterschiedlicher Zellgrößen und Stegstärken in einem Körper sind möglich.

Das Verfahren kann kontinuierlich durchgeführt werden, da auf die in den Verfahren des Standes der Technik notwendigen Wachsplatten zum Verkleben der Schaum-Vorstruktur verzichtet wird. Durch Anwendung des erfindungsgemäßen Verfahrens wird demnach eine automatisierte Fertigung von Gitternetzstrukturen ermöglicht.

Als Schaum-Vorstruktur kann jedes Material verwendet werden, das eine ausreichende Anzahl von Poren aufweist. Vorzugsweise ist dieses Material Polyurethanschaum. Als feuerfestes Material wird bevorzugt Gips eingesetzt. Die Metallschmelze besteht aus Metallen, Metallegierungen, Keramiken bzw. Metallkeramiken. Es kann jedoch jedes gießbare Material verwendet werden.

Die durch dieErfindung erhaltenen metallischen Gitternetzstrukturen können beispielsweise als Katalysatoren, zur EMV-Abschirmung und in Batterien eingesetzt werden. Beispielsweise wird für die Herstellung eines Katalysators zur Verbrennungsstabilisierung von Dieselkraftstoff eine Zn/Cu-Legierung als Metallschmelze verwendet, mit der das feuerfeste Material gefüllt wird. In Batterien können beispielsweise durch die Erfindung erhaltene Gitternetzstrukturen eingesetzt werden, die aus Aluminium bestehen, und die im Anschluß an Schritt (8) mit Blei beschichtet werden.

## Patentansprüche

1. Verfahren zur Herstellung metallischer Gitternetzstrukturen, wobei es die Schritte:
(1) Einsetzen einer retikulierten Schaum-Vorstruktur in einen ersten, aufklappbaren Behälter;
(2) Infiltrieren der Schaum-Vorstruktur mit einem feuerfesten Material;
(3) Verfestigen des feuerfesten Materials;
(4) Entnahme des verfestigten feuerfesten Materials mit der Schaum-Vorstruktur aus dem ersten, aufklappbaren Behälter;
(5) Entfernen der Schaum-Vorstruktur aus dem feuerfesten Material;
(6) Einsetzen des resultierenden, vorgewärmten Körpers in einen zweiten, hitzebeständigen Behälter;
(7) Infiltrieren des Körpers mit einer Metallschmelze;
(8) Entnahme des resultierenden Körpers nach dem Erstarren der Metallschmelze aus dem zweiten, hitzebeständigen Behälter und Entfernen des feuerfesten Materials
umfaßt.

2. Verfahren zur Herstellung metallischer Gitternetzstrukturen nach Anspruch 1, wobei nach der Entnahme des verfestigten feuerfesten Materials mit der Schaum-Vorstruktur aus dem ersten, aufklappbaren Behälter (Schritt 4) die Schaum-Vorstruktur aus dem feuerfesten Material herausragt.

3. Verfahren zur Herstellung metallischer Gitternetzstrukturen nach Anspruch 1 oder 2, wobei im Anschluß an das Infiltrieren des Körpers mit einer Metallschmelze (Schritt 7) eine massive Wandung an die Gitternetzstruktur angegossen wird.

4. Verfahren zur Herstellung metallischer Gitternetzstrukturen nach einem der Ansprüche 1 bis 3, wobei im Anschluß an Schritt 1 die Oberfläche der Schaum-Vorstruktur durch Aufrauhen modifiziert wird.

5. Verfahren zur Herstellung metallischer Gitternetzstrukturen nach einem der Ansprüche 1 bis 3, wobei im Anschluß an Schritt 1 die Oberfläche der Schaum-Vorstruktur durch Strukturieren modifiziert wird.

6. Verfahren zur Herstellung metallischer Gitternetzstrukturen nach einem der Ansprüche 1 bis 5, wobei im Anschluß an Schritt 8 die Oberfläche der Gitternetzstruktur durch Beschichten modifiziert wird.

## Claims

1. Method for the production of metallic reticular structures, the method comprising the steps of:
(1) placing a reticulated foam pre-structure into a first, openable container;
(2) infiltrating the foam pre-structure with a refractory material;
(3) solidifying the refractory material;
(4) withdrawing the solidified refractory material along with the foam pre-structure from the first, openable container;
(5) removing the foam pre-structure from the refractory material;
(6) placing the resulting, pre-heated body into a second, heat-resistant container;
(7) infiltrating the body with a molten metal;
(8) withdrawing the resulting body from the second, heat-resistant container after the molten metal has solidified and removing the refractory material.

2. Method for the production of metallic reticular structures according to claim 1, wherein, after withdrawing the hardened refractory material with the foam pre-structure from the first, openable container (step (4)), the foam pre-structure protrudes from the refractory material.

3. Method for the production of metallic reticular structures according to claim 1 or 2, wherein, subsequent to infiltrating the body with molten metal (step (7)), a solid jacket is cast on the reticular structure.

4. Method for the production of metallic reticular structures according to one of the claims 1 to 3, wherein, subsequent to step (1), the surface of the foam pre-structure is modified by roughening.

5. Method for the production of metallic reticular structures according to one of the claims 1 to 3, wherein, subsequent to step (1), the surface of the foam pre-structure is modified by structuring.

6. Method for the production of metallic reticular structures according to one of the claims 1 to 5, wherein, subsequent to step (8), the surface of the reticular structure is modified by coating.

## Revendications

1. Procédé de fabrication de structures réticulaires métalliques impliquant les opérations suivantes:
(1) introduire une pré-structure mousse réticulée dans un premier bac à couvercle relevant ;
(2) infiltrer dans la pré-structure mousse une matière résistante au feu ;
(3) solidifier la matière résistante au feu ;
(4) sortir la matière résistante au feu solidifiée et la pré-structure réticulée du premier bac à couvercle relevant ;
(5) ôter la pré-structure réticulée de la matière résistante au feu ;
(6) insérer le corps ainsi obtenu, préchauffé, dans un deuxième bac résistant à la chaleur ;
(7) infiltrer du métal en fusion dans le corps obtenu ;
(8) sortir le corps ainsi obtenu du second bac résistant à la chaleur une fois que le métal en fusion est solidifié et ôter la matière résistante au feu.

2. Procédé de fabrication de structures réticulaires métalliques selon la revendication 1, sachant que, une fois que la matière résistante au feu solidifiée a été sortie du premier bac à couvercle relevant avec la pré-structure mousse (opération 4), la première structure moussante dépasse la matière résistante au feu.

3. Procédé de fabrication de structures réticulaires métalliques selon la revendication 1 ou 2, sachant que, une fois que le métal en fusion a été infiltré dans le corps obtenu (opération 7), une paroi massive est coulée contre la structure réticulaire métallique.

4. Procédé de fabrication de structures réticulaires métalliques selon l'une des revendications 1 à 3, sachant que, à l'issue de l'opération 1, la surface de la pré-structure mousse est modifiée par grattage.

5. Procédé de fabrication de structures réticulaires métalliques selon l'une des revendications 1 à 3, sachant que, à l'issue de l'opération 1, la surface de la pré-structure mousse est modifiée par une structuration.

6. Procédé de fabrication de structures réticulaires métalliques selon l'une des revendications 1 à 5, sachant que, à l'issue de l'opération 8, la surface de la pré-structure mousse est modifiée par recouvrement.
